# EUROPÄISCHE PATENTSCHRIFT

(11) **EP 0 374 557 B1**
(45) Veröffentlichungstag und Bekanntmachung des Hinweises auf die Patenterteilung: **14.06.1995**
(21) Anmeldenummer: 89122279.6
(22) Anmeldetag: 02.12.1989
(51) Int. Cl.: C23C 12/00, C22F 1/00

(54) **Ionendiffusionsinduzierte Verschleissschutzschicht**
Ion diffusion-induced anti-wear layer
Couche résistante à l'abrasion obtenue par diffusion ionique

(30) Priorität: 19.12.1988 DE 3842707
(43) Veröffentlichungstag der Anmeldung: 27.06.1990
(73) Patentinhaber: MCA MICRO CRYSTAL AG, CH-9450 Altstätten (CH)
(72) Erfinder: Maier, Andreas, D-7959 Schwendi-Hörenhausen (DE)
(74) Vertreter: König, Beate, Dipl.-Phys. Dr.

(56) Entgegenhaltungen:
- EP-A- 0 098 453
- EP-A- 0 175 538
- EP-A- 0 212 524
- GB-A- 2 125 442
- Römpps Chemie Lexikon, 8. Auflage, Band 1, Seite 635
- Römpps Chemie Lexikon, 8. Auflage, Band 3, Seite 1634
- The new Penguin Dictionary of Electronics, Penguin Books, 1979, Seiten 103-104 und 248
- HAM, Prospekt CVOC-Verschleissschutz-Beschichtungen, wann veröffentlicht ?

## Beschreibung

Die Erfindung betrifft einen Verbundkörper, bestehend aus einem eine geschliffene Oberfläche aufweisenden Körper aus Hartmetall oder Cermet und aus einer auf diese Oberfläche aufgebrachten und in oberflächennahe Bereiche eingebrachten Verschleißschutzschicht sowie ein Verfahren zu der Herstellung eines solchen Verbundkörpers. Der Verbundkörper hat eine eine ionendiffusionsinduzierte Verschleißschutzschicht bzw. Verfestigungsschicht hoher Härte, auf einer geschliffenen Hartmetalloberfläche.

Unter Hartmetall sollen im vorliegenden Fall insbesondere Verbundwerkstoffe verstanden werden, die auf der Basis von WC und Karbide wie TiC, TaC, NbC, VC u.a. und Bindemetall wie Co, Ni, Fe, Mo u.a. oder auch Legierungen der Bindemetalle gebildet sind, wobei das TiC auch durch Ti(C,N) ersetzt sein kann und der WC-Gehalt ≧ 50% sein soll.

Bekannt sind dielektrische Beschichtungen, die durch Verfahren wie PVD/CVD auf Werkzeuge aufgebracht werden und dabei eine harte und spröde Schicht unterschiedlicher Haftung bilden.
Dies ist darauf zurückzufuhren, daß bei der Verfahrenstechnik an komplex geformten Werkzeugen Zonen unterschiedlichen Potentials oder Schattenzonen entstehen, die voneinander abweichende Schichtdicken oder verringerte Haftung der Schichten zur Folge haben.
Im Einsatz führen diese Unregelmäßigkeiten zur Bildung von Abplatzungen an den Schneidkanten oder zu Rissen in der Oberfläche im Bereich der Spanleitgeomterie, die bei Belastung ebenfalls Abplatzungen zur Folge haben kann.

Gegenstand der GB-A-2 125 442 ist ein Ionenimplantationsverfahren zur Härtung von Materialien. Es wird ein erstes Additivmaterial verwendet, das bezüglich des Kristallgitters des Matrixmaterials überdimensioniert ist (vgl. Seite 2, Zeilen 106 bis 114). Ferner wird ein zweites Additivmaterial verwendet, das in die Matrix einbaubar ist. Beide Additivmaterialien wandern unter Wärmeeinwirkung zu Zwischengitterstellen in der Matrix. Es wird eine Massivanwendung von plastischer Deformation benötigt, um den Einbau der Additivmaterialien im Gitter zu bewirken (vgl. Seite 3, Zeilen 13 bis 19). Dies kann mittels Explosivumformung, Stoßverformung etc. bewirkt werden.

Die EP-A-0 212 524 beschreibt eine Hartmetallegierung zur Verwendung bei Werkzeugen, wobei vorzugsweise mehr als 50 Gew.% WC, TaC enthalten sind. Es wird ein Niederschlag durch CVD-Verfahren auf einem Hartmetallkörper bewirkt. Die Eindringtiefe ist nach Seite 8, Absatz 3 der Beschreibung 3 »m, Seite 11, Absatz 1 der Beschreibung 2 bis 4 »m und nach Anspruch 1 etwa 1 bis 5 »m. Es handelt sich somit um eine Oberflächenschicht.

Der Erfindung liegt die Aufgabe zugrunde, eine Verschleißschutzschicht anzubringen, welche zuverlässig auf der Materialoberfläche hält und dabei die Gleitreibung der Werkzeugoberfläche verringert und dadruch die Lebensdauer des Werkzeuges im Einsatz, insbesondere bei der Bearbeitung von chemisch agressiven Werkstoffen, z.B. bei der Bearbeitung von Kunstharzen, erhöht.

Diese Aufgabe ist erfindungsgemäß bei einem Verbundkörper mit den Merkmalen der Ansprüche 1 und 2, dessen Verwendung gemäß Anspruch 10 sowie bei einem Verfahren mit den Merkmalen der Ansprüche 11 und 12 gelöst.

Vorteilhafte Ausführungsbeispiele sind Gegenstand der abhängigen Ansprüche.

Bei einem erfindungsgemäßen Verbundkörper haben die durch das Schleifen hervorgerufenen Gitterfehler bis zu einer Tiefe von etwa 100»m, vorzugsweise 30 bis 40»m Material eindiffundiert, welches die Gitterfehler fixiert.

Die beim Schleifen hervorgerufenen Gitterstörungen bewirken selbst bereits eine ganz erhebliche Festigkeitserhöhung des Hartmetalls. Durch das eindiffundierte Material werden diese festigkeitserhöhenden Störungen stabilisiert und bleiben erhalten. Zusätzlich kann das eindiffundierte Material eine weitere Festigkeitserhöhung mit sich bringen.

Das Material dringt dabei bis zu einer Tiefe von etwa 60»m in das Werkstück ein, wobei erfindungsgemäß das eindiffundierte Material in seinem Anteil mit zunehmender Tiefe abnimmt.

Dadurch wird eine besonders wirksame Verankerung des eingebrachten Materials erreicht.

Sehr vorteilhaft ist es auch, wenn erfindungsgemäß an der Oberfläche eine geschlossene Schicht des eindiffundierten Materials gebildet ist.

Damit wird die Gleitreibung in sehr wirkungsvoller Weise weiter herabgesetzt.

Als sehr günstig hat es sich erwiesen, wenn erfindungsgemäß das eindiffundierte Material eine Wolfram-Cobalt-Mischoxid-Phosphatschicht gebildet hat.

Eine derartige Materialkombination hat sich sowohl bezüglich der Stabilisierung der Gitterstörungen als auch bezüglich der Bildung einer eigenen Verschleißschutzschicht als sehr vorteilhaft erwiesen.

Ebenfalls sehr gute Ergebnisse wurden bei der Behandlung von Werkzeugen aus sogenannten Cermets erzielt, wenn das eindiffundierte Material aus Titan-Molybdän und Titan-Molybdän-Kobalt-Mischoxid Phosphat besteht, wobei gleichzeitig mit einer von innen nach außen ansteigenden Anreicherung von Titan-Molybdän und Titan-Molybdän-Nickel-Kobalt-Mischoxid-Phosphat der Nickel- und Kobaltgehalt in dieser Zone von außen nach innen zunimmt.

Unter sogenannten Cermets werden Verbundwerkstoffe verstanden, die ähnlich den Hartmetallen sind und auf der Basis von TiC/TiN und Karbiden wie WC, TaC, NbC, VC od.dgl. gebildet sind und Bindemetall wie Ni, Co, Mo od.dgl. aufweisen; dabei soll der TiC/TiN-Gehalt ≧ 50% betragen.

Eine weitere vorteilhafte Ausgestaltung der Erfindung liegt darin, daß das eindiffundierte Material aus Nickel- und/oder Kobalt-oxid-Phosphat besteht, das im äußeren Bereich in eine Nickel- und/oder Kobalt-Phosphat-Schicht übergeht.

Eine vorteilhafte Ausgestaltung der Erfindung ist dadurch gegeben, daß die Homogenität der Schicht auf der gesamten durch Schleifen behandelten Werkzeugoberfläche unabhängig von deren räumlicher Gestaltung gleich ist.

Eine besondere Eigenschaft der geschliffenen Hartmetalloberfläche ist es, daß die Strukturveränderung an der am stärksten beanspruchten oberen Schicht am größten ist, so daß auch hier die größte Festigkeitssteigerung eintritt.

Die Gitterstörungen nehmen mit zunehmender Tiefe ab, wodurch eine hervorragende Verankerung des ionendiffusionsinduzierten Materials erfolgt.

Bei den Cermets wird durch das eindiffundierte Material darüber hinaus eine Zähigkeitsverbesserung erzielt, ohne daß dabei eine Verminderung des Verbundes in den Cermets erfolgt.

## Patentansprüche

1. Verbundkörper, bestehend aus einem eine geschliffene Oberfläche aufweisenden Körper aus Hartmetall und aus einer auf diese Oberfäche aufgebrachten und in oberflächennahe Bereiche eingebrachten Verschleißschutzschicht,
- wobei der Körper aus Hartmetali einen WC-Gehalt von ≧ 50 % aufweist,
- wobei das Material der Verschleißschutzschicht durch Ionendiffusion in den Körper eingebracht worden ist,
- wobei das eindiffundierte Material aus Nickeloxid- und/oder Kobaltoxid-Phosphat besteht,
- wobei das eindiffundierte Material bis zu einer Tiefe von mindestens 30 bis etwa 100 »m eindiffundiert ist und
- wobei das eindiffundierte Material in seinem Anteil mit zunehmender Tiefe abnimmt.

2. Verbundkörper, bestehend aus einem eine geschliffene Oberfläche aufweisenden Körper aus Cermet und aus einer auf diese Oberfläche aufgebrachten und in oberflächennahe Bereiche eingebrachten Verschleißschutzschicht,
- wobei der Körper aus Cermet auf der Basis von TiC/TiN und Karbiden gebildet ist und ein Bindemetall aufweist, wobei der TiC/TiN-Gehalt ≧ 50 % ist,
- wobei das Material der Verschleißschutzschicht durch Ionendiffusion in den Körper eingebracht worden ist,
- wobei das eindiffundierte Material aus Titan-Molybdän und Titan-Molybdän-Kobalt-Mischoxid-Phosphat besteht,
- wobei das eindiffundierte Material bis zu einer Tiefe von mindestens 30 bis etwa 100 »m eindiffundiert ist und
- wobei gleichzeitig mit einer von innen nach außen ansteigenden Anreicherung von Titan-Molybdän und Titan-Molybdän-Nickel-Kobalt-Mischoxid-Phosphat der Nickel- und Kobaltgehalt in dieser Zone von außen nach innen zunimmt.

3. Verbundkörper nach Anspruch 2, dadurch **gekennzeichnet,** daß die Karbide aus der Gruppe WC, TaC, NbC, VC sind.

4. Verbundkörper nach Anspruch 2 oder 3, dadurch **gekennzeichnet,** daß das Bindemetall aus der Gruppe von Ni, Co, Mo ist.

5. Verbundkörper nach einem der Ansprüche 1 bis 4, dadurch **gekennzeichnet,** daß das eindiffundierte Material bis zu einer Tiefe von 40 »m eindiffundiert ist.

6. Verbundkörper nach einem der Ansprüche 1 bis 4, dadurch **gekennzeichnet,** daß das eindiffundierte Material bis zu einer Tiefe von 60 »m eindiffundiert ist.

7. Verbundkörper nach einem der Ansprüche 1 bis 6, dadurch **gekennzeichnet,** daß die Verschleißschutzschicht an der Oberfläche des Körpers aus einer geschlossenen Schicht des Eindiffusionsmaterials besteht.

8. Verbundkörper nach einem der Ansprüche 1, 2, 1 und 4 bis 7, 2 und 4 bis 7, dadurch **gekennzeichnet,** daß das eindiffundierte Material eine Wolfram-Kobalt-Mischoxid-Phosphatschicht gebildet hat.

9. Verbundkörper nach einem der Ansprüche 1, 2, 1 und 4 bis 8, 2 und 4 bis 8, dadurch **gekennzeichnet,** daß das eindiffundierte Material im äußeren Bereich in eine Nickel- und/oder Kobalt-Phosphat-Schicht übergeht.

10. Verwendung des Verbundkörpers nach einem der Ansprüche 1 bis 9 für Werkzeuge.

11. Verfahren zur Erzeugung einer Verschleißschutzschicht an der Oberfläche eines Körpers aus Hartmetall mit einem WC-Gehalt von ≧ 50 %,
- wobei die Oberfläche des Körpers geschliffen wird,
- wobei als Material für die Verschleißschutzschicht Nickeloxid- und/oder Kobaltoxid-Phosphat verwendet wird,
- wobei das Material für die Verschleißschutzschicht durch Ionendiffusion in den Körper eingebracht wird und
- wobei das eindiffundierte Material bis zu einer Tiefe von mindestens 30 bis etwa 100 »m eindiffundiert wird.

12. Verfahren zum Aufbringen einer Verschleißschutzschicht auf einer geschliffenen Oberfläche eines Körpers aus Cermet, der auf der Basis von TiC/TiN und Karbiden gebildet ist und ein Bindemetall aufweist, wobei der TiC/TiN-Gehalt ≧ 50 % ist,
- wobei die Oberfläche des Körpers geschliffen wird,
- wobei als Material für die Verschleißschutzschicht Titan-Molybdän und Titan-Molybdän-Kobalt-Mischoxid-Phosphat verwendet wird,
- wobei das Material der Verschleißschutzschicht durch Ionendiffusion in den Körper eingebracht wird und
- wobei das eindiffundierte Material bis zu einer Tiefe von mindestens 30 bis etwa 100 »m eindiffundiert wird.

13. Verfahren nach Anspruch 11 oder 12, dadurch **gekennzeichnet,** daß das Material für die Verschleißschutzschicht bis zu einer Tiefe von 40 »m eindiffundiert wird.

14. Verfahren nach Anspruch 11 oder 12, dadurch **gekennzeichnet,** daß das Material für die Verschleißschicht bis zu einer Tiefe von 60 »m eindiffundiert wird.

15. Verfahren nach einem der Ansprüche 11 bis 14, dadurch **gekennzeichnet,** daß die Verschleißschutzschicht mit einer geschlossenen Schicht des Eindiffusionsmaterials auf der Oberfläche des Körpers gebildet wird.

## Claims

1. Composite body, consisting of a body of hard metal comprising a ground surface and of an anti-wear layer applied to this surface and introduced into regions close to the surface,
- the body of hard metal having a WC-content of ≧50%,
- the material of the anti-wear layer having been introduced into the body by ion diffusion,
- the material introduced by diffusion consisting of nickel oxide phosphate and/or cobalt oxide phosphate,
- the material introduced by diffusion being diffused up to a depth of at least 30 to approximately 100 »m and
- the proportion of the material introduced by diffusion decreasing as the depth increases.

2. Composite body, consisting of a body of cermet having a ground surface and of an anti-wear layer applied to this surface and introduced into regions close to the surface,
- the body of cermet is formed on the basis of TiC/TiN and carbides and comprising a bonding metal, the TiC/TiN-content being ≧50%,
- the material of the anti-wear layer having been introduced into the body by ion diffusion,
- the material introduced by diffusion consisting of titanium molybdenum and titanium-molybdenum-cobalt-mixed oxide-phosphate,
- the material introduced by diffusion being diffused up to a depth of at least 30 to approximately 100 »m and at the same time the nickel and cobalt content in this region increasing from the outside inwards with an enrichment of titanium-molybdenum and titanium-molybdenum-nickel-cobalt-mixed oxide-phosphate increasing from the inside outwards.

3. Composite body according to Claim 2, characterised in that the carbides are from the group WC, TaC, NbC, VC.

4. Composite body according to Claim 2 or 3, characterised in that the bonding metal is from the group of Ni, Co, Mo.

5. Composite body according to one of Claims 1 to 4, characterised in that the material introduced by diffusion is diffused up to a depth of 40 »m.

6. Composite body according to one of Claims 1 to 4, characterised in that the material introduced by diffusion is diffused up to a depth of 60 »m.

7. Composite body according to one of Claims 1 to 6, characterised in that the anti-wear layer on the surface of the body consists of a closed layer of the material introduced by diffusion.

8. Composite body according to one of Claims 1, 2, 1 and 4 to 7, 2 and 4 to 7, characterised in that the material introduced by diffusion has formed a wolfram-cobalt-mixed oxide-phosphate layer.

9. Composite body according to one of Claims 1, 2, 1 and 4 to 8, 2 and 4 to 8, characterised in that the material introduced by diffusion in the outer region passes into a nickel and/or cobalt-phosphate layer.

10. Use of the composite body according to one of Claims 1 to 9 for tools.

11. Method for producing an anti-wear layer on the surface of a body of hard metal with a WC-content of ≧50%,
- the surface of the body being ground
- nickel oxide phosphate and/or cobalt oxide phosphate being used as the material for the anti-wear layer,
- the material for the anti-wear layer being introduced into the body by ion diffusion and
- the material introduced by diffusion being diffused up to a depth of at least 30 to approximately 100 »m.

12. Method for applying an anti-wear layer to a ground surface of a body of cermet, which is formed on the basis of TiC/TiN and carbides and comprises a bonding metal, the TiC/TiN-content being ≧50%,
- the surface of the body being ground,
- titanium-molybdenum and titanium-molybdenum-cobalt-mixed oxide-phosphate being used as the material for the anti-wear layer,
- the material of the anti-wear layer being introduced into the body by ion diffusion and
- the material introduced by diffusion being diffused up to a depth of at least 30 to approximately 100 »m.

13. Method according to Claim 11 or 12, characterised in that the material for the anti-wear layer is diffused up to a depth of 40 »m.

14. Method according to Claim 11 or 12, characterised in that the material for the anti-wear layer is introduced by diffusion up to a depth of 60 »m.

15. Method according to one of Claims 11 to 14, characterised in that the anti-wear layer is formed with a closed layer of the material introduced by diffusion on the surface of the body.

## Revendications

1. Corps composite composé d'un corps en métal dur présentant une surface meulée et d'une couche de protection contre l'usure appliquée sur cette surface et introduite dans des zones proches de la surface,
- le corps en métal dur présentant une teneur en carbure de tungstène ≧ à 50%,
- le matériau de la couche de protection contre l'usure ayant été introduit dans le corps par diffusion ionique,
- le matériau introduit par diffusion étant constitué de phosphate-oxyde de nickel et/ou phosphate-oxyde de cobalt,
- le matériau introduit par diffusion étant introduit par diffusion jusqu'à une profondeur d'au moins 30 jusqu'à environ 100 »m, et
- la proportion de matériau introduit par diffusion diminuant avec l'augmentation de la profondeur.

2. Corps composite composé d'un corps en cermet présentant une surface meulée et d'une couche de protection contre l'usure appliquée sur cette surface et introduite dans des zones proches de la surface,
- le corps étant formé de cermet à base de TiC/TiN et de carbures et présentant un métal liant, avec une teneur en TiC/TiN ≧ à 50%,
- le matériau de la couche de protection contre l'usure ayant été introduit dans le corps par diffusion ionique,
- le matériau introduit par diffusion étant constitué de titane-molybdène et de phosphate-oxyde mixte de titane-molybdène-cobalt,
- le matériau introduit par diffusion étant introduit par diffusion jusqu'à une profondeur d'au moins 30 jusqu'à environ 100 »m, et
- l'enrichessement en titane-molybdène et phosphate-oxyde mixte de titane-molybdène-nickel-cobalt augmentant de l'intérieur vers l'extérieur alors que la teneur en nickel et en cobalt dans cette zone s'accroît simultanément de l'extérieur vers l'intérieur.

3. Corps composite suivant la revendication 2, caractérisé par le fait que les carbures font partie du groupe comprenant WC, TaC, NbC, VC.

4. Corps composite suivant la revendication 2 ou 3, caractérisé par le fait que le métal liant fait partie du groupe comprenant Ni, Co, Mo.

5. Corps composite suivant l'une des revendications 1 à 4, caractérisé par le fait que le matériau introduit par diffusion est introduit par diffusion jusqu'à une profondeur de 40 »m.

6. Corps composite suivant l'une des revendications 1 à 4, caractérisé par le fait que le matériau introduit par diffusion est introduit par diffusion jusqu'à une profondeur de 60 »m.

7. Corps composite suivant l'une des revendications 1 à 6, caractérisé par le fait que la couche de protection contre l'usure est constituée à la surface du corps d'une couche fermée du matériau introduit par diffusion.

8. Corps composite suivant l'une des revendications 1, 2, 1 et 4 à 7, 2 et 4 à 7, caractérisé par le fait que le matériau introduit par diffusion a formé une couche de phosphate-oxyde mixte de tungstène-cobalt.

9. Corps composite suivant l'une des revendications 1, 2, 1 et 4 à 8, 2 et 4 à 8, caractérisé par le fait que le matériau introduit par diffusion se transforme, dans la zone extérieure, en une couche de phosphate-nickel et/ou phosphate-cobalt.

10. Utilisation du corps composite suivant l'une des revendications 1 à 9 pour des outils.

11. Procédé de production d'une couche de protection contre l'usure à la surface d'un corps en métal dur ayant une teneur en WC ≧ à 50%,
- la surface du corps étant meulée,
- du phosphate-oxyde de nickel et/ou phosphate-oxyde de cobalt étant utilisé comme matériau pour la couche de protection contre l'usure,
- le matériau pour la couche de protection contre l'usure étant introduit dans le corps par diffusion ionique, et
- le matériau introduit par diffusion étant introduit par diffusion jusqu'à une profondeur d'au moins 30 jusqu'à environ 100 »m.

12. Procédé d'application d'une couche de protection contre l'usure sur la surface meulée d'un corps en cermet formé à base de TiC/TiN et de carbures et présentant un métal liant, avec une teneur en TiC/TiN ≧ à 50%,
- la surface du corps étant meulée,
- du titane-molybdène et phosphate-oxyde mixte de titane-molybdène-cobalt étant utilisé comme matériau pour la couche de protection contre l'usure,
- le matériau de la couche de protection contre l'usure étant introduit dans le corps par diffusion ionique, et
- le matériau introduit par diffusion étant introduit par diffusion jusqu'à une profondeur d'au moins 30 jusqu'à environ 100 »m.

13. Procédé suivant la revendication 11 ou 12, caractérisé par le fait que le matériau pour la couche de protection contre l'usure est introduit par diffusion jusqu'à une profondeur de 40 »m.

14. Procédé suivant la revendication 11 ou 12, caractérisé par le fait que le matériau pour la couche de protection contre l'usure est introduit par diffusion jusqu'à une profondeur de 60 »m.

15. Procédé suivant l'une des revendications 11 à 14, caractérisé par le fait que la couche de protection contre l'usure est formée à la surface du corps avec une couche fermée du matériau susceptible d'être introduit par diffusion.
